# EUROPÄISCHE PATENTSCHRIFT

(11) **EP 0 276 032 B1**
(45) Veröffentlichungstag und Bekanntmachung des Hinweises auf die Patenterteilung: **26.06.1991**
(21) Anmeldenummer: 88200025.0
(22) Anmeldetag: 11.01.1988
(51) Int. Cl.: C22B 5/02, C22B 13/02, C22B 15/00, C22B 19/20, C22B 23/02

(54) **Direktes Schmelzverfahren für sulfidische Erze**
Instant smelting process for sulfidic ores
Procédé pour la fusion directe de minerais sulfurés

(30) Priorität: 23.01.1987 DE 3701846
(43) Veröffentlichungstag der Anmeldung: 27.07.1988
(73) Patentinhaber: METALLGESELLSCHAFT AG, 60015 Frankfurt (DE)
(72) Erfinder: Fischer, Peter, Dr., D-6368 Bad Vilbel (DE)

(56) Entgegenhaltungen:
- CA-A- 893 624
- DE-A- 3 611 159
- DE-C- 747 352
- FR-A- 2 444 721
- GB-A- 1 351 999
- US-A- 3 941 587
- US-A- 4 266 971
- US-A- 4 414 022
- JOURNAL OF METALS, Band 28, Nr. 7, Juli 1976, Seiten 4-8, The Metallurgical Society of the AIME, New York, US; G. MELCHER et al.: "The KIVCET cyclone smelting process for impure copper concentrates"

## Beschreibung

Die Erfindung betrifft ein Verfahren zum kontinuierlichen direkten Schmelzen von sulfidische NE-Metalle enthaltenden Materialien.

Beim direkten Schmelzen von sulfidische NE-Metalle enthaltenden Materialien, wie Konzentrate oder Erze von Blei, Kupfer, Zink, Nickel, Kobalt oder deren Mischungen, erfolgen Röstung, Reduktion und Einschmelzen gleichzeitig in einem Reaktor. Dabei wird entweder das Metall oder ein Stein erzeugt.

Ein solches Verfahren ist aus der US-PS 3 941 587 bekannt. In einem länglichen liegenden Reaktor befindet sich eine Schmelze aus einer Schlackenphase und einer NE-Metall-reichen Phase. Der Reaktor enthält eine Oxidationszone und eine Reduktionszone mit Düsen, die sauerstoffhaltige Gase in die Schmelze blasen. In der Oxidationszone wird die Beschickung auf das Schmelzbad chargiert und durch den eingeblasenen Sauerstoff oxidiert. Die erzeugte NE-Metalloxid-reiche Schlacke fließt in die Reduktionszone, wo kohlenstoffhaltige Reduktionsmittel in die Schmelze eingeblasen werden. Das reduzierte Metall fließt dann in der NE-Metall-reichen Phase in die Oxidationszone. Die NE-Metall-arme Schlackenphase wird am Ende der Reduktionszone und die NE-Metall-reiche Phase am Anfang der Oxidationszone abgezogen. Falls kein Metall erzeugt werden soll, sondern ein Stein, wird in der Reduktionszone ein Schwefel enthaltender Stoff, z.B. SO₂, in die Schmelze eingebracht. Das Abgas wird am Ende der Reduktionszone abgezogen. Die Schlacke kann vor dem Abstich durch das Einblasen von kohlenstoffhaltigem Material verblasen werden, wobei NE-Metalle, wie Zink und Blei, verflüchtigt werden, im Abgas aus dem Reaktor abgeführt und dann aus dem Abgas abgeschieden werden.

Aus der US-PS 4 266 971 ist eine Modifikation dieses Verfahrens bekannt, bei der das Abgas im Gegenstrom zur Strömungsrichtung der Schlackenphase geführt und am Anfang der Oxidationszone abgezogen wird.

Aus der CA-PS 893 624 ist ein direktes Verfahren zum Schmelzen von Bleisulfiden bekannt, bei dem eine graduelle Oxidation der Bleisulfide zu geschmolzenem Blei in der Oxidationszone erfolgt. Die bereits relativ bleiarme Schlacke wird in der Reduktionszone durch Einblasen von Kohlenwasserstoffen verblasen, wobei der Zinkgehalt weitgehend verflüchtigt und mit dem Abgas aus dem Reaktor entfernt wird. Das metallische Blei wird aus einer mittleren Zone des Reaktors zwischen Oxidationszone und Reduktionszone abgestochen. Das Abgas wird etwa am Ende der Oxidationszone abgezogen.

Bei diesen Verfahren werden die Abgase aus der Oxidationszone und der Reduktionszone gemeinsam abgezogen.

Aus der GB-PS 1 351 999 ist ein Verfahren zur Gewinnung von Metallen in hoher Reinheit bekannt, dessen Schritte entweder in separaten Reaktoren durchgeführt werden, die schmelzseitig miteinander verbunden sind, oder in einem länglichen Reaktor, dessen Gasraum über der Schmelze durch Trennwände in verschiedene Zonen geteilt wird, aus denen die Abgase getrennt abgezogen werden. Bei der Verarbeitung von sulfidischen Erzen werden die SO₂-haltigen Gase der oxidierenden Einschmelzzone getrennt von den Gasen der weiteren Behandlungszone abgezogen.

Aus der DE-OS 36 11 159 ist es bekannt, insbesondere Zinksulfidkonzentrate in einem liegenden Reaktor zu verarbeiten, dessen Gasraum zwischen Oxidationszone und Reduktionszone durch eine Trennwand unterteilt ist. Das Abgas aus der Oxidationszone wird am Anfang der Oxidationszone und das Abgas aus der Reduktionszone wird aus dem ersten Teil der Reduktionszone abgezogen. In der Oxidationszone wird ein Schlackenbad erzeugt, das den Metallinhalt der Charge als Metalloxide enthält. Die Schlacke fließt dann unter der Trennwand her in die Reduktionszone, wo Kohle in das Schlackenbad eingeführt und die Metalloxide reduziert werden. Zink und Blei werden verdampft und aus dem Abgas abgeschieden.

Aus der US-PS 4 414 022 ist ein Verfahren zum Schmelzen von sulfidischen Erzkonzentraten bekannt, bei dem das Schmelzen in einem Reaktor mit nebeneinanderliegender Oxidationszone und Reduktionszone erfolgt, wobei die Schlackenbäder beider Zonen miteinander in Verbindung stehen. In der Oxidationszone ist über dem Schlackenbad ein Schmelzzyklon angeordnet. In dem Schmelzzyklon wird das Erz unter Sauerstoffzufuhr geschmolzen und fällt dann auf das Schlackenbad in der Oxidationszone. Die Schlackenphase fließt aus der Oxidationszone in die Reduktionszone. Dort werden gasförmige Reduktionsmittel und Sauerstoff durch Lanzen auf die Oberfläche des Schlackenbades geblasen. Die entstandene Stein-Phase fließt aus der Reduktionszone in die Oxidationszone und wird dort abgezogen. Aus der Reduktionszone wird eine NE-Metall-arme Schlacke abgezogen. Das Abgas wird aus der Reduktionszone abgezogen. Es wird auch beschrieben, daß der Gasraum über der Schlackenphase in der Oxidationszone durch eine geschlossene Trennwand von dem Gasraum über der Schlackenphase in der Reduktionszone getrennt werden kann, wobei die Trennwand in die Schlackenphase eintaucht und einen Untertritt freiläßt. In diesem Fall wird die Oxidationszone mit einem eigenen Abzug für das Abgas ausgerüstet.

Bei den beiden letzten Verfahren wird das SO₂-haltige Gas aus der Oxidationszone getrennt von dem SO₂-freien Gas aus der Reduktionszone abgezogen. Die Trennwand erlaubt aber keinen Abzug des Gases aus einer Zone durch die andere Zone. Dadurch ist eine Reparatur oder Inspektion des Gasabzuges oder nachgeschalteter Aggregate einer Zone ohne Abkühlung dieser Zone nicht möglich. Außerdem verhindert die Trennwand auch einen Abfluß der Schlacke aus der Oxidationszone in die Reduktionszone, wenn der Durchtritt unter der Trennwand gestört ist. Die Trennwand verhindert außerdem die Überführung verflüchtigter Metalle aus dem benachbarten Teil der einen Zone in die andere Zone.

Der erfindung liegt die Aufgabe zungronde, bei die sem Verfahren des direkten Schmelzens von sulfidischen Materialien einen weitgehend getrennten Abzug der Abgase aus der Oxidationszone und der Reduktionszone mit der Möglichkeit einer gasseitigen Verbindung der benachbarten Teile der Oxidations- und Reduktionszone sowie des Notabflusses der Schlacke aus der Oxidationszone und des Abzuges von Rauchgasen aus einer Zone durch die andere Zone zu ermöglichen.

Die Lösung dieser Aufgabe erfolgt erfindungsgemäß dadurch, daß
a) das Schmelzen in einem Reaktor mit nebeneinander liegender Oxidationszone und Reduktionszone erfolgt, welche Zonen je ein Schlackenbad mit oberhalb desselben befindlichem Gasraum und einer die Gasräume beider Zonen verbindenden Öffnung aufweisen,
b) das Schlackenbad beider Zonen miteinander in Verbindung steht,
c) die Materialien in der Oxidationszone auf das Schlackenbad chargiert und in das Schlackenbad sauerstoffhaltige Gase eingeblasen werden,
d) eine Schlacke mit hohem Gehalt an NE-Metalloxiden aus der Oxidationszone in die Reduktionszone geleitet wird,
e) in der Reduktionszone Reduktionsmittel und sauerstoffhaltige Gase in die Schlacke in solchen Mengen eingeblasen werden, daß die NE-Metalloxide weitestgehend reduziert werden und eine flüssige und/oder dampfförmige NE-Metall-reiche Phase sowie eine NE-Metall-arme Schlacke gebildet werden,
f) die NE-Metall-arme Schlacke aus der Reduktionszone abgezogen wird,
g) die flüssige und/oder dampf-bzw. gasförmige NE-Metall-reiche Phase aus dem Reaktor entfernt wird,
h) die Gase aus der Oxidationszone und aus der Reduktionszone separat abgesaugt werden,
i) die Unterdrücke in den Absaugleitungen aus der Oxidationszone und aus der Reduktionszone so eingestellt werden, daß bei Vermeidung eines Gasflusses zwischen den beiden Zonen an der die beiden Zonen verbindenden Öffnung im Gasraum ein Differenzdruck Null herrscht,
j) die die Gasräume der Zonen verbindende Öffnung den Querschnitt der Gasräume einschnürt und
k) im Schlackenbad zwischen der Oxidationszone und der Reduktionszone ein über das Niveau des Schlackenbades herausreichender Damm mit einer unterhalb dieses Niveaus befindlichen Durchtrittsöffnung für Schlacke und gegebenenfalls flüssige NE-Metall-reiche Phase angeordnet ist.

Die Oxidationszone kann so betrieben werden, daß nur eine Schlackenphase entsteht, welche den gesamten NE-Metallgehalt in Form von Oxiden enthält. Sie kann auch so betrieben werden, daß eine Schlackenphase und eine NE-Metall-reiche Phase entstehen. Die Schlacke enthält dann nur einen Teil des NE-Metallgehalts in oxidischer Form. Die NE-Metall-reiche Phase kann aus Metall, wie Blei, oder Stein, wie Kupferstein, bestehen. Als sauerstoffhaltige Gase werden sauerstoffangereicherte Luft oder technisch reiner Sauerstoff verwendet. Die in die Reduktionszone eingesetzten Reduktionsmittel können fest, gasförmig oder flüssig sein. Die in der Reduktionszone gebildete NE-Metall-reiche Phase kann dampfförmig sein, wie Zink- und Bleidampf, sie kann auch schmelzflüssig sein, wie metallisches Blei, Kupfer oder Kupferstein. Es kann auch eine dampfförmige Phase neben einer schmelzflüssigen Phase vorliegen. Die schmelzflüssige NE-Metall-reiche Phase kann an jeder Stelle der Oxidationszone von deren Anfang bis zum Ende oder am Anfang der Reduktionszone abgezogen werden. Die Schlacke wird am Ende der Reduktionszone abgezogen. Das Einblasen der sauerstoffhaltigen Gase und der Reduktionsmittel in die Schmelze erfolgt vorzugsweise in bekannter Weise durch Düsen mit mehreren konzentrischen Rohren von unten, wobei zum Schutze der Düsen gegen Abbrand ein Kühlmittel mit in die Schmelze eingeblasen wird. Das Absaugen der Abgase aus den beiden Zonen erfolgt im allgemeinen am Anfang der Oxidationszone und am Ende der Reduktionszone, kann jedoch prinzipiell auch an anderen Stellen erfolgen. Wenn aus metallurgischen Gründen eine gasseitige Verbindung der nebeneinander liegenden Teile der beiden Zonen erfolgen soll, wird der Nullpunkt des Differenzdruckes entsprechend verschoben. Dadurch kann z.B. ein NE-Metall, das bei einem höheren Oxidationspotential reduziert und verflüchtigt wird, von einem NE-Metall getrennt werden, das bei einem niedrigeren Oxidationspotential reduziert und verflüchtigt wird. So kann z.B. die Schlacke am Anfang der Reduktionszone zunächst selektiv auf Blei reduziert werden, wobei ein Teil des Bleigehaltes der Schlacke in Dampfform anfällt und durch entsprechende Unterdruckregelung in die Oxidationszone gezogen wird. Anschließend kann dann die Schlacke in der Reduktionszone auf Zink reduziert werden, wobei das Zink dampfförmig anfällt und mit einem Minimum an Bleigehalt separat aus der Reduktionszone abgesaugt wird. Es können auch mehrere Oxidations- und Reduktionszonen nebeneinander angeordnet werden. Wenn als NE-Metall-reiche Phase ein Stein, wie Kupferstein, erzeugt wird, dann wird in die Reduktionszone als Reduktionsmittel ein Sulfid oder SO₂ mit einem weiteren Reduktionsmittel eingesetzt. Der Reaktor kann um seine Achse gedreht werden, so daß die Düsen aus der Schmelze herausgedreht werden können.

Der Ausdruck "einschnürt" soll jede Verengung des Querschnitts des Gasraums erfassen, die eine Öffnung im Gasraum oberhalb der Oberfläche der Schmelze offenläßt. Die Öffnung kann in der Mitte des Querschnitts oder seitlich angeordnet sein. Im allgemeinen wird nur eine Öffnung vorgesehen, im Prinzip können jedoch auch mehrere Öffnungen vorgesehen werden. Die Einschnürung besteht vorzugsweise aus einer Wand mit einer Gasdurchtrittsöffnung, wobei die Wand in die Schmelze eintaucht und einen Untertritt für die Schmelze freiläßt. Durch die Einschnürung läßt sich die Regelung der Lage des Nullpunktes des Differenzdruckes besonders gut durchführen. Der Damm besteht vorzugsweise aus einer Trennwand, die eine Öffnung am Boden oder in der Mitte einen Schlitz hat. Zweckmäßigerweise ist der Damm als Einheit mit der Trennwand im Gasraum ausgebildet. Durch den Damm wird die metallurgische Arbeit in der Oxidations- und Reduktionszone erleichtert. Eine gemeinsame Öffnung für die Metallphase und die Schlackenphase hat den Vorteil, daß die bei niedrigerer Temperatur schmelzende Metallphase immer ein Offenhalten der Öffnung bewirkt und so auch den Schlackenfluß durch die Öffnung ermöglicht. Außerdem kann die in der Oxidationszone erzeugte Primär-Metallphase mit einer in der Reduktionszone erzeugten Sekundär-Metallphase zusammen abgezogen werden.

Eine vorzugsweise Ausgestaltung besteht darin, daß die Gasdurchtrittsöffnung der Einschnürung dicht über der Oberfläche des Schlackenbades liegt. Dadurch wird ein baldiger Überfluß der Schlacke aus der Oxidationszone in die Reduktionszone bewirkt, wenn eine Störung des Schlackenflusses unter der Einschnürung hindurch eintritt. Durch diesen baldigen Überfluß wird verhindert, daß in der Oxidationszone ein merklich erhöhter statischer Druck infolge einer höheren Schlackenschicht eintreten kann.

Eine vorzugsweise Ausgestaltung besteht darin, daß mindestens ein Teil der Reduktionszone des Reaktors mit kleinerem Durchmesser ausgebildet ist als die Oxidationszone. Dadurch wird ein gutes Fließen der Schlacke aus der Oxidationszone in die Reduktionszone und der schmelzflüssigen NE-Metall-reichen Phase aus der Reduktionszone in die Oxidationszone erreicht, ohne daß die Dicke der feuerfesten Auskleidung in beiden Zonen unterschiedlich sein muß. Der Anfang der Reduktionszone liegt dabei noch im Schlußteil des Teiles des Reaktors mit größerem Durchmesser, wenn ein Damm im Schlackenbad angeordnet ist, weil dadurch in der Untertrittsöffnung des Dammes immer ein Metallbad steht.

Eine vorzugsweise Ausgestaltung besteht darin, daß die Größe der Gasdurchtrittsöffnung der Einschnürung beim Durchsaugen von Rauchgasen eine Gasgeschwindigkeit von unter 15 m/sec, vorzugsweise 4 bis 8 m/sec, ergibt. Wenn eine Reparatur oder eine Inspektion an einem der beiden Gasabzüge oder nachgeschalteten Aggregaten erfolgen muß, wird die Schmelze durch Beheizung flüssiggehalten und die entstehenden Rauchgase durch den anderen Gasabzug abgeleitet, so daß ein Entleeren des Reaktors und Abkühlen der Auskleidung nicht erforderlich ist. Mit dieser Gasgeschwindigkeit ist ein Warmhalten sehr gut möglich.

Die Erfindung wird anhand der Figuren näher erläutert.
Fig. 1 ist ein Längsschnitt durch einen Reaktor mit Einschnürung.
Fig. 2 zeigt eine Ausgestaltung der Einschnürung als Einheit mit einem Damm in der Schlackenschicht.

In Fig. 1 ist an der Grenze zwischen Oxidationszone (1) und Reduktionszone (2) eine Wand (3) mit Gasdurchtrittsöffnung (4) als Einschnürung im Gasraum angeordnet. Die Wand (3) dient gleichzeitig als Damm (5) in der Schlackenschicht (6). Die Unterkante der Gasdurchtrittsöffnung (4) liegt kurz oberhalb der Oberfläche der Schlackenschicht (6). Der Damm (5) hat am Boden eine Durchtrittsöffnung (7), deren Oberkante in der Schlackenschicht (6) liegt, so daß die Schlacke durch die Durchtrittsöffnung (7) fließen kann. In der Oxidationszone (1) wird über mehrere Beschickungsstellen (8) die Charge auf die Schmelze chargiert. Von unten wird Sauerstoff (9) eingeblasen. Es werden eine Schlackenphase (6) mit hohem Anteil an NE-Metalloxid und eine primäre NE-Metall-reiche Phase (10) gebildet. Die Schlackenphase (6) fließt durch die Durchtrittsöffnung (7) in die Reduktionszone (2). Dort wird von unten Sauerstoff und Reduktionsmittel (11) eingeblasen, der NE-Metalloxidgehalt der Schlacke reduziert und eine flüssige sekundäre NE-Metall-reiche Phase (12) gebildet, die in Richtung Oxidationszone (1) fließt. Die primäre (10) und sekundäre (11) NE-Metall-reiche Phase werden gemeinsam bei (13) abgezogen. In der Reduktionszone kann eine zweite NE-Metall-reiche Phase in Form von verflüchtigten NE-Metallen gebildet werden, die mit dem SO₂-freien Abgas (14) abgezogen wird. Die NE-Metall-arme Schlacke wird bei (15) abgezogen. Das SO₂-haltige Abgas der Oxidationszone (1) wird bei (16) abgezogen.

Die Vorteile der Erfindung bestehen darin, daß trotz des getrennten Abzuges der Gase aus der Oxidationszone und Reduktionszone eine gasseitige Verbindung der benachbarten Teile der beiden Zonen möglich ist und somit bei Bedarf verdampfte Metalle aus dem benachbarten Teil einer Zone an die andere Zone überführt werden können. Dadurch wird das Verfahren flexibel gehalten. Außerdem können Rauchgase aus einer Zone durch die andere Zone geführt werden. Dadurch ist eine Reparatur oder Inspektion des Gasabzuges einer der beiden Zoner oder nachgeschalteter Aggregate ohne Abkühlung des Mauerwerks und der Schmelze möglich. Weiterhin kann die Schlacke aus der Oxidationszone auch bei Störungen immer in die Reduktionszone fließen.

## Patentansprüche

1. Verfahren zum kontinuierlichen direkten Schmelzen von sulfidische NE-Metalle enthaltenden Materialien, dadurch gekennzeichnet, daß
a) das Schmelzen in einem Reaktor mit nebeneinander liegender Oxidationszone und Reduktionszone erfolgt, welche Zonen je ein Schlackenbad mit oberhalb desselben befindlichem Gasraum und einer die Gasräume beider Zonen verbindenden Öffnung aufweisen,
b) das Schlackenbad beider Zonen miteinander in Verbindung steht,
c) die Materialien in der Oxidationszone auf das Schlackenbad chargiert und in das Schlackenbad sauerstoffhaltige Gase eingeblasen werden,
d) eine Schlacke mit hohem Gehalt an NE-Metalloxiden aus der Oxidationszone in die Reduktionszone geleitet wird,
e) in der Reduktionszone Reduktionsmittel und sauerstoffhaltige Gase in die Schlacke in solchen Mengen eingeblasen werden, daß die NE-Metalloxide weitestgehend reduziert werden und eine flüssige und/oder dampfförmige NE-Metall-reiche Phase sowie eine NE-Metall-arme Schlacke gebildet werden,
f) die NE-Metall-arme Schlacke aus der Reduktionszone abgezogen wird,
g) die flüssige und/oder dampf-bzw. gasförmige NE-Metall-reiche Phase aus dem Reaktor entfernt wird,
h) die Gase aus der Oxidationszone und aus der Reduktionszone separat abgesaugt werden,
i) die Unterdrücke in den Absaugleitungen aus der Oxidationszone und aus der Reduktionszone so eingestellt werden, daß bei Vermeidung eines Gasflusses zwischen den beiden Zonen an der die beiden Zonen verbindenden Öffnung im Gasraum ein Differenzdruck Null herrscht,
j) die die Gasräume der Zonen verbindende Öffnung den Querschnitt der Gasräume einschnürt und
k) im Schlackenbad zwischen der Oxidationszone und der Reduktionszone ein über das Niveau des Schlackenbades herausreichender Damm mit einer unterhalb dieses Niveaus befindlichen Durchtrittsöffnung für Schlacke und gegebenenfalls flüssige NE-Metall-reiche Phase angeordnet ist.

2. Verfahren nach Anspruch 1, dadurch gekennzeichnet, daß die Gasdurchtrittsöffnung der Einschnürung dicht über der Oberfläche des Schlackenbades liegt.

3. Verfahren nach Anspruch 1 oder 2, dadurch gekennzeichnet, daß mindestens ein Teil der Reduktionszone des Reaktors mit kleinerem Durchmesser ausgebildet ist als die Oxidationszone.

4. Verfahren nach einem der Ansprüche 1 bis 3, dadurch gekennzeichnet, daß die Größe der Gasdurchtrittsöffnung der Einschnürung beim Durchsaugen von Rauchgasen eine Gasgeschwindigkeit von unter 15 m/sec, vorzugsweise 4 bis 8 m/sec, ergibt.

## Revendications

1. Procédé de fusion directe en continu de matériaux sulfurés contenant des métaux non ferreux, caractérisé en ce que:
a) la fusion s'effectue dans un réacteur ayant une zone d'oxydation et une zone de réduction côte à côte, chacune de ces zones comportant un bain de scorie avec un espace réservé au gaz se trouvant au-dessus de lui et un orifice mettant en communication les espaces réservés au gaz des deux zones,
b) les bains de scorie des deux zones communiquent entre eux,
c) les matériaux sont chargés dans la zone d'oxydation sur le bain de scorie et des gaz contenant de l'oxygène sont insufflés dans le bain de scorie,
d) une scorie, ayant une grande teneur en oxydes métalliques non ferreux, est envoyée de la zone d'oxydation à la zone de réduction,
e) dans la zone de réduction des agents réducteurs et des gaz contenant de l'oxygène sont insufflés dans la scorie en des quantités telles que les oxydes métalliques non ferreux soient réduits, dans une grande mesure, et qu'il se forme une phase riche en métal non ferreux liquide et/ou sous forme de vapeur,
f) une scorie pauvre en métal non ferreux est soutirée de la zone de réduction,
g) la phase liquide et/ou sous forme de vapeur ou de gaz riche en métal non ferreux est élimée du réacteur,
h) les gaz sont aspirés séparément de la zone d'oxydation et de la zone de réduction,
i) les dépressions, dans les conduits d'aspiration de la zone d'oxydation et de la zone de réduction, sont réglées de façon que, tout en empêchant un courant gazeux entre les deux zones, il règne à l'orifice mettant en communication les deux zones une pression différentielle nulle dans la chambre réservée au gaz,
j) l'orifice mettant en communication les espaces réservés au gaz des zones rétrécit la section transversale des espaces réservés au gaz, et
k) dans le bain de scorie qui est compris entre la zone d'oxydation et la zone de réduction est prévu un barrage s'étendant au-dessus du niveau du bain de scorie et ayant un orifice de passage des scories et, le cas échéant, de la phase liquide riche en métal non ferreux qui se trouve en-dessous de ce niveau.

2. Procédé suivant la revendication 1, caractériséen ce que l'orifice de passage des gaz du rétrécissement est juste au-dessus de la surface du bain de scorie.

3. Procédé suivant la revendication 1 ou 2, caractérisé en ce qu'au moins une partie de la zone de réduction du réacteur a un diamètre plus petit que celui de la zone d'oxydation.

4. Procédé suivant l'une des revendications 1 à 3, caractérisé en ce que la dimension de l'orifice de passage du gaz du rétrécissement donne, lors de l'aspiration de gaz de fumée, une vitesse des gaz inférieure à 15 m/s et, de préférence, comprise entre 4 et 8 m/s.

## Claims

1. A method for the continuous direct melting of materials containing sulphidic non-ferrous metals, characterized in that
a) the melting takes place in a reactor with an oxidation zone and a reduction zone lying adjacent to each other, which zones each have a slag bath with a gas chamber situated above same and with an opening connecting the gas chambers of the two zones,
b) the slag baths of the two zones are connected with each other,
c) the materials in the oxidation zone are charged onto the slag bath and oxygen-containing gases are blown into the slag bath,
d) a slag with a high content of non-ferrous metallic oxides is directed out of the oxidation zone into the reduction zone,
e) in the reduction zone, reducing agents and oxygen-containing gases are blown into the slag in quantities such that the non-ferrous metallic oxides are reduced to the greatest possible extent and a liquid and/or vaporous phase rich in non-ferrous metal, and also a slag which is deficient in non-ferrous metal are formed,
f) the slag which is deficient in non-ferrous metal is drawn off from the reduction zone,
g) the liquid and/or vaporous or respectively gaseous phase which is rich in non-ferrous metal is removed from the reactor,
h) the gases are drawn off separately from the oxidation zone and from the reduction zone,
i) the underpressures in the drain pipes out of the oxidation zone and out of the reduction zone are set such that, with the avoidance of a gas flow between the two zones at the opening connecting the two zones in the gas chamber a differential pressure of zero prevails,
j) the opening connecting the gas chambers of the zones narrows down the cross-section of the gas chambers and
k) in the slag bath between the oxidation zone and the reduction zone, a dam extending over the level of the slag bath is arranged with a passage opening, situated beneath this level, for slag and if applicable liquid phase rich in non-ferrous metal.

2. A method according to Claim 1, characterized in that the gas passage opening of the narrowed down section lies closely above the surface of the slag bath.

3. A method according to Claim 1 or 2, characterized in that at least a portion of the reduction zone of the reactor is constructed with a smaller diameter than the oxidation zone.

4. A method according to one of Claims 1 to 3, characterized in that the size of the gas passage opening of the narrowed down section, when sucking fumes through, produces a gas velocity of below 15 m/sec, preferably 4 to 8 m/sec.
